# FASCICULE DE BREVET EUROPEEN

(11) **EP 0 213 042 B1**
(45) Date de publication et mention de la délivrance du brevet: **19.09.1990**
(21) Numéro de dépôt: 86401792.6
(22) Date de dépôt: 11.08.1986
(51) Int. Cl.: B22D 11/10

(54) **Dispositif de protection contre l'oxydation et/ou la nitruration d'un jet de métal liquide**
Vorrichtung zum Schutz eines flüssigen Giesstrahls gegen Oxydation und/oder Nitrierung
Equipment for protecting a liquid-metal jet against oxidation and/or nitriding

(30) Priorité: 14.08.1985 FR 8512378
(43) Date de publication de la demande: 04.03.1987
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Foulard, Jean, F-94480 Ablon (FR); Nicolas, Jacques, F-75015 Paris (FR); Mignot, Jean-François, F-38530 Pontcharra (FR)
(74) Mandataire: Vesin, Jacques

(56) Documents cités:
- EP-A- 0 089 282
- DE-A- 2 517 834
- DE-A- 2 738 587
- FR-A- 2 331 402
- US-A- 3 439 735

## Description

La présente invention concerne la protection d'un jet de métal liquide s'écoulant d'un orifice de sortie de poche ou d'un répartiteur dans une lingotière, selon laquelle on entoure le jet de coulée, sur au moins une partie de sa hauteur, d'un manchon dans lequel on injecte un gaz de protection du métal liquide, de manière à limiter le contact de celui-ci avec l'air ambiant entre l'orifice de sortie et la lingotière.

On a déjà proposé des dispositifs destinés à assurer cette protection, qui sont du genre comprenant deux demi-coquilles substantiellement semi-cylindriques articulées autour d'un axe vertical et comportant à leur extrémité supérieure chacune une gaine alimentatrice en gaz de protection. Un dispositif de ce genre est décrit dans le document DE-A-2.517.834 qui prévoit un manchon en forme de galette situé à faible distance du fond du répartiteur, le gaz s'échappant à la fois au travers des parois annulaires de fond supérieure et inférieure et au travers d'un manchon entourant le jet manifestement sur une faible partie de sa hauteur. Un tel dispositif n'est pas apte à assurer une protection convenable dans la partie basse du jet de coulée. Un autre dispositif de ce type est décrit dans l'U.S.-A-3.439.735 où le manchon s'étend à la fois à faible distance du fond du répartiteur et d'un moule inférieur, en sorte que le gaz de protection introduit en position supérieure a tendance à s'échapper vers le haut, ce qui est encore accentué par une jupe inférieure évasée qui vient en contact avec le moule.

La présente invention vise à assurer une protection gazeuse sur toute la hauteur du jet de métal liquide, sans pour autant devoir s'étendre jusqu'à la lingotière, ce qui est préjudiciable au contrôle visuel de l'opération de coulée et cet objectif est atteint selon l'invention en ce que d'une part le dispositif est appliqué de façon étanche contre la paroi inférieure du répartiteur, et d'autre part la longueur axiale des coquilles est choisie de façon à, lorsque le dispositif est appliqué contre le fond du répartiteur, laisser subsister un dégagement de longueur axiale inférieure à 100 mm entre l'extrémité inférieure de la coquille et la lingotière. De préférence, cette longueur axiale entre l'extrémité inférieure de la coquille et la lingotière est inférieure à 80 mm. On a pu constater que cet agencement permettait à coup sûr d'isoler le jet sur toute la hauteur, en faisant en sorte que tout le gaz injecté soit dirigé vers le bas, sans aspiration d'air au niveau supérieur, alors que la distance axiale non entourée par le manchon est suffisamment faible pour que le rideau de gaz de protection issu du manchon assure la protection requise, tout en laissant un dégagement suffisant pour l'inspection visuelle du pied de coulée.

Selon une forme préférentielle de l'invention, la longueur axiale entre l'extrémité inférieure de la coquille et la lingotière est inférieure à 80 mm.

L'invention concerne également une forme de réalisation avantageuse selon laquelle les plans de jonction des deux demi-coquilles se recouvrent partiellement de manière à améliorer l'étanchéité de la coquille. Dans un agencement où le dispositif comporte à sa partie supérieure un joint d'étanchéité entre coquille et répartiteur de coulée, on prévoit une virole circulaire solidaire du répartiteur et destinée à améliorer l'étanchéité du gaz.

Les gaz utilisés pour la protection du jet de coulée contre l'oxydation et/ou la nitruration sont ceux habituellement utilisés dans de tels cas par l'homme de métier, tels que l'azote, l'argon, l'anhydride carbonique, etc... utilisés seuls et/ou en mélanges.

L'invention sera mieux comprise à l'aide des exemples de réalisation suivants, donnés à titre non limitatif, conjointement avec les figures qui représentent:
- la figure 1 est une vue en coupe verticale schématique d'un dispositif de protection contre l'oxydation d'un jet de métal liquide suivant l'invention;
- la figure 2, une vue d'un exemple de réalisation selon l'invention, les deux demi-coquilles étant en position ouverte;
- les figures 3A et 3B, des vues en coupe de l'exemple de réalisation de la figure 2, les demi-coquilles étant fermées;
- les figures 4A et 4B, une vue schématique de variantes de réalisation des moyens de commandes de l'ouverture et de la fermeture des demi-coquilles;
- la figure 5, une vue détaillée de moyens de commande du mouvement des demi-coquilles, selon un mode préféré de réalisation.

La figure 1 est une vue en coupe schématique d'un exemple de réalisation du dispositif selon l'invention ainsi que de certaines variantes.

Le dispositif de protection selon l'invention comporte une coquille 1 constituée de deux demi-coquilles 1A, 1B complémentaires, ainsi que des moyens pour l'injection de gaz protecteur, ces moyens étant essentiellement constitués d'un canal 8 de forme annulaire placé au sommet de la coquille 1, ce canal 8 étant muni de perforations 9 permettant le passage du gaz issu des conduites d'alimentation 7A et 7B, respectivement reliées aux deux demi canaux annulaires 8A et 8B constituant le canal 8 et respectivement solidaires des deux demi-coquilles 1A et 1B. Le dispositif comporte en outre des moyens d'articulation des demi-coquilles, non représentés sur la figure. (le diamètre, la position, le nombre des perforations seront déterminés expérimentalement par l'homme de métier, par de simples expériences de routine, en fonction du résultat que l'on veut obtenir et du débit de gaz inerte).

Le répartiteur dont on ne voit que le fond 3 sur la figure est muni d'une virole 5 de forme complémentaire à la forme extérieure du canal 8, c'est-à-dire circulaire dans le cas présent. Sur sa face supérieure, le canal annulaire 8 comporte une gorge circulaire 48 dans laquelle est logé un joint 4 assurant l'étanchéité entre le répartiteur et le dispositif selon l'invention.

Les deux demi-coquilles 1A et 1B se recouvrent partiellement le long de la ligne de joint 6, assurant une étanchéité grâce à une structure en forme de chicane. La paroi interne 66 de la demi-coquille 1B est fixée radialement à celle-ci, avec un décrochement 72. La paroi interne 65 est fixée radialement à la demi-coquille 1A, en extrémité de celle-ci. Elle comporte également un décrochement 73, complémentaire du décrochement 72, qui forment ainsi une chicane 67, 68 et 69 pour le gaz venant de l'intérieur de la coquille et qui s'échapperait vers l'extérieur. Avec une telle perte de charge, le gaz, introduit sous forme d'un flux laminaire dans la coquille par les ouvertures 9, ne peut pratiquement s'échapper par le joint latéral 6.

A noter que l'extrémité latérale 70 de AB vient porter, au jeu près, après fermeture, contre l'extrémité latérale 71 de la paroi 65.

La référence 10A représente deux variantes de réalisation des moyens aérodynamiques selon l'invention placés à l'extrémité inférieure de la coquille 1. La paroi interne de la demi-coquille 1A est chanfreinée à environ 45°, d'une part, une collerette 52 étant fixée en extrémité, sur la paroi extérieure de la coquille 1, tandis qu'un évasement 352 de diamètre interne D₄ prolonge les coquilles 1A, 1B, de diamètre intérieur D₂ à leur partie inférieure.

La référence 10B montre une variante de réalisation des parois de la coquille 1 permettant d'améliorer encore la protection gazeuse.

Les demi-coquilles, telles que 1B, sont entourées, sensiblement de la base du canal annulaire 8 à l'extrémité inférieure de la demi-coquille, par une gaine 70, disposée coaxialement avec les demi-coquilles, de manière à ménager un espace 71 qui communique avec le canal annulaire 8 d'amenée de gaz ou chambre de répartition du gaz. (Cette amenée de gaz pourrait être différente si l'on voulait créer une gaine gazeuse de nature différente).

Dans cette variante de réalisation, il est également possible de supprimer la paroi 1B au droit de la paroi 90. De cette manière, un flux de gaz sera engendré par les perforations 9, tandis qu'un second flux sera envoyé par la fente de sortie 71 du canal 8 dirigé vers le bas, pour entourer le jet à ce niveau. Les débits sont ajustés respectivement selon le diamètre des trous et la largeur de la fente.

Cette gaine 70 comporte de préférence une collerette aérodynamique 52 à sa base.

Le dispositif de protection étant conçu en particulier pour la coulée continue dans des lingotières de petites dimensions, il n'est pas possible, dans ce cas d'introduire l'extrémité inférieure de la coquille dans le métal compte tenu des dimensions respectives du jet, de la coquille et de l'ouverture de la lingotière. C'est pourquoi, il existe un jeu entre la partie inférieure de la coquille et l'ouverture de coulée, ce jeu permettant de plus la manoeuvre du dispositif en cours de coulée, si cela s'avère nécessaire.

En position normale de fonctionnement, la coquille d'inertage 1 centrée sur le jet de coulée 2 est appuyée contre le fond du répartiteur 3, de façon quasi étanche, à l'aide de joint 4 en produit fibreux réfractaire ou métalloplastique, et/ou grâce à la virole circulaire 5.

Les deux demi-coquilles 1A et 1B sont plaquées l'une contre l'autre et l'étanchéité entre elles est assurée par le joint en forme chicane 6 sur toute la longueur du dispositif.

Deux arrivées de gaz 7A et 7B, de diamètre suffisant pour garantir une très faible vitesse d'alimentation en gaz de protection débouchent dans les chambres de répartition 8A et 8B. Le gaz ensuite s'écoule en régime laminaire au travers les trous 9 et gaine le jet de métal jusqu'à la partie inférieure de la coquille.

Pour réduire, de façon significative, la dilution du gaz de protection avec l'air ambiant et permettre ainsi une protection efficace sur une plus grande longueur du jet de métal, des moyens aérodynamiques sont utilisés.

Il consistent essentiellement en un chanfrei- nage (ou un évasement) de la paroi intérieure et l'adjonction d'un déflecteur sur la paroi extérieure de la coquille 1.

Le déflecteur, par ailleurs, entraîne une meilleure couverture de la partie supérieure de la lingotière assurant ainsi une plus grande efficacité de l'inertage. De plus, on peut adapter les dimensions et la forme du déflecteur aux différents formats des lingotières.

Dans le cas d'une régulation de niveau par visée optique et/ou d'introduction d'addition par fil (A1., par exemple), une échancrure peut être ménagée dans un angle de la lingotière.

La figure 2 est un croquis en perspective représentant les demi-coquilles en position ouverte autour du jet de coulée schématisé par la référence 102.

Le dispositif de protection selon l'invention comporte deux demi-coquilles complémentaires 101A et 101B, entourées à leur partie supérieure des chambres de répartition complémentaires 108A et 108B de forme semi-annulaire, reliées respectivement à une alimentation en gaz non représentée sur la figure, et percées d'ouvertures 109 régulièrement réparties sur la surface des demi-coquilles correspondantes 101A et 101B, de manière à permettre le passage du gaz de protection entre les demi-coquilles 101A et 101 Bette jet de coulée 102. Les chambres de répartition 108A et 108B sont fermées à leurs extrémités.

Chaque demi-coquille comporte à sa partie inférieure une demi-collerette 150A et 150B, complémentaires l'une de l'autre. La jonction entre les demi-coquilles d'une part et les demi-collerettes d'autre part se fait à l'aide des plans de jonctions 157 et 158 s'étendant respectivement de la base des chambres de répartition 108A et 108B jusqu'aux demi-collerettes 150A et 150B. Ces plans de jonction ont la forme d'un trapèze-rectangle si la coquille est cylindrique. (Mais cette coquille peut avoir également la forme d'un tronc de cône). Les plans de jonction 157 et 158 ont une épaisseur telle qu'ils chevauchent le plan de joint des deux demi-coquilles formant ainsi une chicane comme décrit sur la figure 1. La demi-collerette 150B est légèrement plus longue que la demi-circonférence de la demi-coquille 101B à sa base. Inversement, la demi-collerette 150A est légèrement moins longue que 101A. Ainsi, la demi-collerette 150B déborde légèrement au-delà des plans de jonction 157 et 158 ce qui permet de prolonger le joint en chicane au niveau des demi-collerettes.

Dans leur partie supérieure, la chambre de répartition comporte deux gorges annulaires 104 et 1040 pour loger un joint d'étanchéité avec la base du répartiteur.

La figure 3 représente deux vues en coupe du dispositif de la figure 2, en position fermée.

Sur la figure 3A (qui est une vue en coupe selon l'axe BB - figure 3B), les mêmes éléments que ceux de la figure 2 portent les mêmes références.

On remarquera particulièrement que les deux demi-coquilles 101A et 101B portent sensiblement l'une sur l'autre en 160, 163, 260, 263, et délimitent respectivement des chicanes 161, 162 et 261, 262.

La figure 3B, qui est une coupe selon l'axe AA de la figure 3A porte les mêmes références que la figure 3A.

La figure 4A schématise une première variante de réalisation de l'ensemble du dispositif selon l'invention, muni de ses moyens de commande. La coquille 1 comporte une charnière 31 permettant l'ouverture et la fermeture des demi-coquilles autour du jet de coulée (non représenté) dans l'ouverture 30 de la lingotière oscillante. La coquille 1 est reliée via 31 à un premier bras 32 qui pivote horizontalement sur un second bras 34 autour de l'articulation 33. (mouvement 1 le bras vertical 34 coulisse de bas en haut (mouvement 3 sous l'action du vérin 35, permettant de venir plaquer le dispositif 1 sur la répartiteur (non représenté).

Auparavant, on aura refermé les demi-coquilles autour du jet de coulée (mouvement 2 sur la figure).

Dans cette variante, on peut fixer 35 à la table de coulée.

Sur la variante de la figure 4B, les mêmes éléments portent les mêmes références. Le vérin 35 est fixé sur le répartiteur de coulée 39 et est alimenté en air comprimé (pour les manoeuvres) via 37 et en gaz d'inertage (argon et/ou zote, et/ou anhydride carbonique) via 36.

Le dispositif de protection est fixé sur un support formant conduite de gaz de protection et comportant une partie mobile permettant l'ouverture des coquilles, celui-ci peut être fixé sur la paroi de la poche ou du répartiteur ainsi que sur tout support solidaire de son berceau, à telle fin de pouvoir manoeuvrer le dispositif d'une façon solidaire de la poche ou du répartiteur; dans certains cas, il est possible de fixer cet ensemble sur la table de coulée.

Le bras support est fixé sur un tourillon permettant l'échappement du dispositif de protection de jet par une rotation de celui-ci.

Une fois mis en place, un vérin en appui sur l'extrémité du bras applique le dispositif en demi-coquille sur le fond du répartiteur en exerçant une force d'accostage d'environ 50 deca Newton, pour assurer l'étanchéité dès que le vérin entre en action pour abaisser le dispositif, l'articulation d'ouverture est sollicitée automatiquement par un ressort qui a été tendu à la fermeture à l'aide d'un bras poussant maintenu en place par un dispositif à doigt commandé par ressort.

La figure 5 représente un exemple préféré de réalisation des moyens de commande du dispositif selon l'invention.

Les deux demi-coquilles sont schématisées par les repères 401A et 401B en position ouverte correspondant à la position des moyens de commande représentés sur la figure.

Ceux-ci comportent une partie principale constituée d'un bras support 435 dont l'extrémité est coudée du côté de la demi-coquille 401 B qui lui est fixée par une rotule 462. Cette dernière se trouve sensiblement à l'extrémité de la partie droite du bras 435.

L'autre demi-coquille 401A est solidaire, par la rotule 461 d'une pluralité de bras articulés 489, dont l'extrémité 431 est coudée autour de la demi-coquille 401A, relié au bras 426 par l'articulation 428, lui-même relié au bras 423, 421 se terminant par une manette de commande 420. Le bras 423, 421 coulisse dans un guide cylindrique 422 ainsi que dans un guide cylindrique 424. Le ressort de rappel 432 fixé au bras 426 en 433 d'une part et au bras 435 en 434 d'autre part maintien les coquielles en position d'ouverture, la butée 425, solidaire du bras 423, 421 s'appuyant contre le guide cylindrique 424 pour limiter la course d'ouverture.

Les guides 422 et 424 sont solidaires du bras 423, lui-même fixé par son extrémité droite sur la figure, à un chariot 450 coulissant sur un rail 451 dans le sens de la flèche F. Une poignée de manoeuvre 437 est prévue pour commander la rotation du bras 435 autour de l'axe 0 perpendiculaire au plan de la figure. L'axe 436 permet une rotation du bras 435, de manière à engendrer le mouvement des coquilles de manière à leur faire traverser le plan de la figure.

La mise en place du dispositif s'effectue comme suit:
On amène les demi-coquilles 401A et 401B à l'aplomb du jet de coulée, de part et d'autre de celui-ci, en faisant coulisser le chariot 450 sur le rail 451 et/ou par rotation autour de l'axe 0 à l'aide de la poignée de manoeuvre 437.

La manette de commande 420 est poussée vers la gauche en direction de 422, provoquant la fermeture des demi-coquilles dans la position schématisée en pointillés. (un système de blocage la maintient dans cette position, déverrouillable manuellement).

Enfin, on vient plaquer la coquille sous le répartiteur, par exemple à l'aide d'un vérin qui provoque la rotation du bras 435 autour de l'axe 436. Les demi-coquilles initialement, sous le plan de la figure, ont leur face supérieure qui passe au-dessus du plan de la figure. La référence 401AB représente les deux demi-coquilles fermées amenées dans cette position après rotation du bras 435 autour de l'axe 0 (perpendiculaire au plan de la figure), suivie d'une fermeture des demi-coquilles à l'aide de 420 (puis rotation de 435 autour de l'axe 436).

### Exemple 1

Dans le cas d'une coulée d'acier au Si-Mn, dont les billettes ont une section carrée de 105 mm de côté, on utilise une coquille (ou manchon) de protection de diamètre intérieur de 80 mm à sa base sans colerette. Le débit d'azote est de 60 Nm³/h, la consommation spécifique étant égale à environ 5 Nm³/tonne. La partie inférieure de la coquille est placée à une distance moyenne de la lingotière oscillante égale à 50 mm. La vitesse d'éjection du gaz de protection de la coquille au niveau de la périphérie de sa partie inférieure est d'environ 1,5 m/s, et 3,5 m/s environ le long du jet.

Pour ces conditions de fonctionnement et sans utilisation de ventilateur, inutile dans ce cas d'un bon inertage, on mesure les teneurs suivantes en oxygène:
- l'intérieur de la coquille <0,5%
- à la sortie de la coquille <0,6%
- dans la lingotière <0,9%

Ces valeurs permettent d'obtenir de bons résultats métallurgiques.

### Exemple 2

On opère dans les mêmes conditions que précédemment avec un débit de 30 Nm³/h. La vitesse de sortie du gaz à la périphérie de la partie inférieure de la coquille est de 0,7 m/s environ, 1,7 m/s à proximité du jet. On obtient des résultats un peu inférieurs aux précédents (la courbe de concentration d'oxygène égale à 1% entre la partie inférieure de la coquille et l'ouverture de la lingotière est légèrement plus proche du jet de coulée que précédemment, mais celui-ci reste parfaitement protégé).

Cependant, les teneurs en oxygène mesurées dans la lingotière restent généralement supérieures à 1%. Pour des débits inférieurs ou de l'ordre de 30 Nm³/h, on constate que les oscillations de la lingotière induisent une dilution telle qu'il n'est généralement pas possible d'obtenir une teneur en oxygène inférieure à 1%, à proximité du jet, dans la lingotière.

### Exemple 3

On opère dans les mêmes conditons que précédemment avec un débit de 90 Nm³/g. La vitesse de sortie des gaz est respectivement 2,5 m/s et 5,5 m/s.

Les résultats sont sensiblement identiques à ceux obtenus dans l'exemple 1 du point de vue concentration en oxygène.

### Exemples 4, 5 et 6

On recommence les exemples 1, 2, et 3 en ajoutant une collerette de 6 mm autour de la coquille avec un chanfrein à 45° environ, à sa partie inférieure, parallèlement à l'ouverture de la lingotière.

Les courbes de concentrations à niveau constant d'oxygène autour du jet de coulée sont sensiblement plus éloignées du jet que les courbes correspondantes, en l'absence de collerette, ce qui signifie une légère amélioiration des résultats. L'utilisation d'une collerette peut donc s'avérer utile lorsqu'on cherche à abaisser encore les concentrations en oxygène à proximité du jet.

### Exemples 7, 8 et 9

On recommence les exemples 1, 2 et 3 en formant un évasement dans la partie inférieure de la coquille, évasement augmentant de 12 mm le diamètre inférieur de celle-ci (diamètre interne à la partie inférieure de la coquille de 92 mm environ).

D'une manière générale, on préfère choisir un évasement, de préférence de section circulaire, de hauteur sensiblement égale à l'augmentation du rayon de la coquille. Dans le cas présent, cette hauteur est donc sensiblement égale à 6 mm.

On constate qu'avec un évasement de la coquille dans sa partie inférieure, on obtient des concentrations en oxygène égales à celles des exemples 1, 2 et 3, pour des débits inférieurs, de gaz de protection.

## Revendications

1. Dispositif de protection d'un jet de métal liquide (2-102) s'écoulant d'un orifice de sortie d'une poche ou d'un répartiteur dans une lingotière, du genre à coquille (1) comprenant deux demi-coquilles (1 A-1 B, 101A-101B, 401A-401 B) substantiellement semi-cylindriques articulées autour d'un axe vertical (31) et comportant à leur extrémité supérieure chacune une gaine alimentatrice (8A-8B, 108A-108B) en gaz de protection, les dites coquilles étant en appui étanche contre la paroi inférieure de fond de la poche ou répartiteur, caractérisé en ce que les gaines alimentatrices (8A-8B, 108A-108B) sont agencées à l'extérieur des dites coquilles (1A-1B, 101A-101B, 401A-401B) avec lesquelles elles communiquent par des orifices (9-109) circonférentiellement répartis, en ce que la longueur axiale des coquilles (1A1B, 101A-101B, 401A-401B) est choisie de façon à, lorsque le dispositif est appliqué contre le fond (3) du répartiteur, laisser subsister un dégagement de longueur axiale inférieure à 100 mm entre l'extrémité inférieure de la coquille (1) et la lingotière.

2. Dispositif de protection selon la revendication 1, caractérisé en ce que la longueur axiale entre l'extrémité inférieure de la coquille (1) et la lingotière est inférieure à 80 mm.

3. Dispositif selon l'une des revendications 1 à 2, caractérisé en ce que les plans de jonctions (6) (157-158) des deux demi-coquilles (1A-1B) (101A-101B) se recouvrant partiellement de manière à améliorer l'étanchéité de la coquille.

4. Dispositif de protection selon la revendication 1, caractérisé en ce qu'il comporte à sa partie supérieure au moins un joint annulaire (4) (104) permettant d'assurer l'étanchéité entre la coquille et le répartiteur de coulée.

5. Dispositif selon la revendication 1, destiné à être accouplé à un répartiteur de coulée autour de l'orifice de coulée de celui-ci, caractérisé en ce qu'il coopère avec une virole circulaire (5) solidaire du répartiteur et destinée à améliorer l'étanchéite au gaz.

## Patentansprüche

1. Vorrichtung zum Schutz eines aus einer Austrittsöffnung einer Pfanne oder eines Verteilers in eine Blockform austretenden Strahls von flüssigem Metall (2-102) nach Art einer Kokille (1), die zwei im wesentlichen halbzylindrische Halbkokillen (1A-1B, 101A-101B, 401A-401B) umfaßt, die um eine vertikale Achse (31) schwenkbar sind und an ihrem oberen Ende jeweils einen Zuflußkanal (8A-8B, 108A-108B) für Schutzgas aufweisen, welche Kokillen dichtend an der Unterseits des Bodens der Pfanne oder des Verteilers anliegen, dadurch gekennzeichnet, daß die Zuflußkanäle (8A-8B, 108A-108B) an der Außenseite der genannten Kokillen (1A1B, 101A-101B, 401A-401B) angeordnet sind, mit denen sie durch über den Umfang verteilte Öffnungen (9-109) in Verbindung stehen, und daß die axiale Länge der Kokillen (1 A-1 B, 101A-101B, 401A―401B) so gewählt ist, daß, wenn die Vorrichtung an den Boden (3) des Verteilers angelegt ist, ein Abstand von weniger als 100 mm axialer Länge zwischen dem unteren Ende der Kokille (1) und der Blockform verbleibt.

2. Schutzvorrichtung nach Anspruch 1, dadurch gekennzeichnet, daß die axiale Länge zwischen dem unteren Ende der Kokille (1) und der Blockform weniger als 80 mm beträgt.

3. Schutzvorrichtung nach Anspruch 1 oder 2, dadurch gekennzeichnet, daß die Verbindungsebenen (6) (157-158) der beiden Halbkokillen (1A-1 B) (101A-101 B) sich teilweise überdecken, so daß die Abdichtung der Kokille verbessert wird.

4. Schutzvorrichtung nach Anspruch 1, dadurch gekennzeichnet, daß sie in ihrem oberen Abschnitt mindestens einen Dichtungsring (4) (104) aufweist, durch den die Abdichtung zwischen der Kokille und dem Gußverteiler gewährleistet werden kann.

5. Schutzvorrichtung nach Anspruch 1, die dazu bestimmt ist, mit einem Gußverteiler um dessen Ausflußöffnung herumführend verbunden zu werden, dadurch gekennzeichnet, daß sie mit einem Kreisring (5) zusammenwirkt, der fest an dem Verteilere angebracht und dazu bestimmt ist, die Abdichtung gegen das Gas zu verbessern.

## Claims

1. A device for protection of a jet of liquid metal (2-102) flowing from an outlet orifice of a ladle or distributor into an ingot mould, of the type with a shell (1) comprising two substantially semicylindrical half-shells (1A-1 B, 101A-101B, 401A-401 B) hinged around a vertical axis (31) and at their upper extremity, each comprising a casing (8A-8B, 108A-108B) supplying protective gas, the said shells bearing sealingly against the lower base surface of the ladle or distributor, characterised in that the supply casings (8A-8B, 108A-108B) are arranged on the outside of the said shells (1A-1B, 101A-101B, 401A-401B) with which they are in communication via circumferentially distributed orifices (9-109), in that the axial length of the shells (1A-1B, 101A-101B, 401A―401B) is selected in such a way as to leave a clearance having an axial length smaller than 100 mm between the lower extremity of the shell (1) and the ingot mould when the device is applied against the bottom (3) of the distributor.

2. A protective device according to claim 1, characterised in that the axial length between the lower extremity of the shell (1) and the ingot mould is smaller than 80 mm.

3. Device according to one of claims 1 to 2 characterised in that the junction planes (6) (157-158) of the two half-shells (1A-1B) (101A-101 B) partially overlap one another in such a way as to improve the sealing of the shell.

4. A protective device according to claim 1 characterised in that, at its upper part, it comprises at least one annular joint (4) (104) allowing a seal to be provided between the shell and the casting distributor.

5. A device according to claim 1 intended to be coupled to a casting distributor around its casting orifice, characterised in that it co-operates with a circular ferrule (5) integral with the distributor and intended to improve the gas seal.
